# EUROPÄISCHE PATENTSCHRIFT

(11) **EP 0 209 787 B1**
(45) Veröffentlichungstag und Bekanntmachung des Hinweises auf die Patenterteilung: **26.04.1989**
(21) Anmeldenummer: 86109260.9
(22) Anmeldetag: 07.07.1986
(51) Int. Cl.: D06P 5/08, D06P 1/52, D06P 1/66, D06P 3/66

(54) **Verfahren zur Nachbehandlung von Färbungen mit Reaktivfarbstoffen auf Cellulose-Fasermaterialien**
Process for the after-treatment of dyeings with reactive dyes on cellulosic fibrous materials
Procédé de post-traitement de teintures avec des colorants réactifs sur des matières fibreuses cellulosiques

(30) Priorität: 22.07.1985 DE 3526101
(43) Veröffentlichungstag der Anmeldung: 28.01.1987
(73) Patentinhaber: BASF Aktiengesellschaft, 67063 Ludwigshafen (DE)
(72) Erfinder: Fikentscher, Rolf, Dr., D-6700 Ludwigshafen (DE); Heimann, Sigismund, Dr., D-6700 Ludwigshafen (DE); Mertens, Heinrich, Dr., D-6710 Frankenthal (DE); Schneider, Siegfried, D-6700 Ludwigshafen (DE); Vescia, Michele, Dr., D-6703 Limburgerhof (DE)

(56) Entgegenhaltungen:
- EP-A- 0 099 030
- EP-A- 0 160 879
- DE-A- 2 657 582
- DE-A- 2 747 358
- DE-A- 2 930 738
- DE-A- 3 217 835
- GB-A- 2 094 298

## Beschreibung

Aus der DE-OS 2 747 358 ist bekannt, Färbungen mit Reaktivfarbstoffen auf Cellulose-Fasermaterialien mit wäßrigen Lösungen von Kondensationsprodukten aus Polyaminen und Epichlorhydrin bei einem pH-Wert der wäßrigen Lösungen zwischen 3,5 und 11 und bei Temperaturen von vorzugsweise 65 bis 100_{°}C nachzubehandeln. Die Anwendungsmengen an kationischen Kondensationsprodukten betragen zwischen 0,5 und 4 Gew.-%, bezogen auf das Trockengewicht des gefärbten Textilguts. Mit Hilfe einer solchen Behandlung werden die Naßechtheitseigenschaften von Reaktivfärbungen auf Cellulose verbessert, jedoch ist eine weitere Steigerung des Echtheitsniveaus der nachbehandelten Färbungen erwünscht.

Aus der DE-A 3 217 835 ist ein Verfahren zur Verbesserung der Echtheitseigenschaften eines Farbstoffes oder eines optischen Aufhellers auf Textilmaterialien aus Cellulosefasern bekannt, bei dem man unter anderem auch ein mit Reaktivfarbstoffen gefärbtes oder bedrucktes Textilmaterial mit einem Nachbehandlungsmittel in Kontakt bringt, das (a) ein lineares oder verzweigtes Polymer, das als wiederkehrende Einheiten wenigstens zwei quaternäre Ammoniumgruppen, die durch Alkylen- oder Arylengruppen als Brückenglieder miteinander verbunden sind, (b) gegebenenfalls ein N-Methylolderivat eines Harnstoffs, Melamins, Guanamins, Triacinons, Urons, Carbamats oder Säureamids und als wesentliche Komponente (c) einen Katalysator für die Vernetzung von N-Methylolverbindungen gemäß (b) enthält und anschließend eine Wärmebehandlung durchführt, bei der eine Fixierung der Farbstoffe und eine gleichzeitige Vernetzung der Cellulosefasern (Veredlung) erzielt wird.

Der vorliegenden Erfindung liegt die Aufgabe zugrunde, ein Verfahren zur Nachbehandlung von Färbungen mit Reaktivfarbstoffen auf Cellulose-Fasermaterialien zur Verfügung zu stellen, bei dem man auch in tiefen Tönen gefärbte textile Materialien erhält, die bei der Prüfung beim Bügeltest ein unbehandeltes weißes Baumwollbegleitgewebe nicht anbluten.

Die Aufgabe wird erfindungsgemäß dadurch gelöst, daß man als Nachbehandlungsmittel ein kationisches Kondensationsprodukt einsetzt, das durch Umsetzung von
(a) Bis-benzylpiperazin mit
(b) Ethylenchlorid, Epihalogen-hydrin, Propylenchlorid, 1,3-Dichlor-2-hydroxy-propan, Bis-epoxibutan, 1,4-Dichlorbutan oder deren Gemische im Molverhältnis 1:0,5 bis 1,1 oder durch Umsetzung von
(c) Piperazin, Bis-1,4-(aminopropyl)-piperazin, 1-Aminoethylpiperazin, 2-Hydroxyethylpiperazin, 1-Methylpiperazin oder deren Gemische
   mit den Verbindungen gemäß (b) im Molverhältnis 1:0,5 bis 1,1 und Benzylierung der Kondensationsprodukte erhältlich ist, wobei man bei der Benzylierung pro Äquivalent Stickstoff in der Komponente (c) 0,15-1,0 Mol Benzylchlorid einsetzt.

Die Cellulose-Fasermaterialien können in Form von Fasern, Garnen, Gewebe oder anderen Stückwaren vorliegen. Die Fasermaterialien bestehen aus Baumwolle, Leinen oder Zellwolle. Die Cellulose-Fasermaterialien können gegebenenfalls in Mischung mit synthetischen Fasern, wie Polyamid-, Polyacrylnitril- oder Polyester-Fasern vorliegen.

Die Cellulose-Fasern werden mit den handelsüblichen Reaktivfarbstoffen in üblicher Weise gefärbt, z.B. bei 20-100_{°}C nach dem Ausziehverfahren oder bei Raumtemperatur nach dem Kaltverweilverfahren. Im Anschluß an das Färben wird das textile Material zunächst mit kaltem Wasser gespült, danach zweimal mit heißem Wasser (95-100_{°}C) und gegebenenfalls ein weiteres Mal mit Wasser einer Temperatur von 60-80°C gereinigt. Erst danach wird das mit Reaktivfarbstoffen gefärbte Cellulose-Material mit dem als Nachbehandlungsmittel einzusetzenden kationischen Kondensationsprodukt in wäßriger Lösung behandelt.

Die erfindungsgemäß zu verwendenden kationischen Kondensationsprodukte sind erhältlich durch Umsetzung von (a) Bis-benzylpiperazin mit (b) Ethylenchlorid, Epihalogenhydrin, Propylenchlorid, 1,3-Dichlor-2-hydroxy-propan, Bis-epoxibutan, 1,4-Dichiorbutan oder deren Gemische im Molverhältnis a:b von 1:0,5 bis 1,1.

Sie sind außerdem erhältlich durch Umsetzung von (c) Piperazin, Bis-1,4-(aminopropyl)-piperazin, 1-Aminoethylpiperazin, 2-Hydroxyethylpiperazin, 1-Methylpiperazin oder deren Gemische mit den oben angegebenen bifunktionellen Vernetzern gemäß (b) und Benzylierung dieser Kondensationsprodukte, wobei man bei der Benzylierung pro Äquivalent Stickstoff in der Komponente (c) 0,15 bis 1,0 Mol Benzylchlorid einsetzt.

Die Kondensation der Komponenten (a) bzw. (c) mit (b) erfolgt in dem pH-Bereich von 6,5 bis 12, vorzugsweise 7 bis 10. Für die Einstellung des pH-Wertes bei der Kondensation verwendet man gegebenenfalls Basen, wie Natronlauge, Kalilauge, Natriumcarbonat, Calciumoxid, Calciumhydroxid, Bariumoxid oder Bariumhydroxid. Sofern die Verbindungen der Gruppe (a) bzw. (c) im Überschuß bei der Kondensation eingesetzt werden, stellt sich aufgrund der Basizität dieser Verbindungen ein pH-Wert im alkalischen Bereich ein. Die Kondensation wird in wäßriger oder alkoholischer Lösung bei einem Feststoffgehalt der Lösung von üblicherweise 20-60 Gew-% und Temperaturen von 60-100_{°}C durchgeführt. Als alkoholische Lösungsmittel verwendet man z.B. Ethylenglykol, Propylenglykol, Diglykol und/oder Neopentylglykol. Die wasserlöslichen noch nicht quaternierten Kondensationsprodukte haben in 45%iger wäßriger Lösung bei einer Temperatur von 20_{°}C eine Viskosität von mindestens 500 mPas. Wirksame kationische Nachbehandlungsmittel erhält man, wenn man die kationischen Kondensationsprodukte - insbesondere diejenigen aus Piperazin und Epichlorhydrin bzw. Ethylenchlorid - anschließend mit Benzylchlorid quaternisiert.

Für die Benzylierung der Kondensationsprodukte aus den Komponenten (c) und (b) setzt man pro N-Äquivalent der Komponente (c) 0,15 bis 1,0, vorzugsweise 0,4 bis 0,75 Mol Benzylchlorid ein. Man erreicht damit eine Benzylierung von 15-90% der tertiären und - sofern im Kondensationsprodukt vorhanden - der sekundären Stickstoffatome im Kondensationsprodukt. Kondensationsprodukte mit sekundären und tertiären Stickstoffatomen entstehen, wenn man als Komponente (c) 1-Aminoethylpiperazin oder Bis-1,4-(aminopropyl)-piperazin einsetzt. Die Benzylierung erfolgt vorzugsweise in wäßrigem Medium bei Temperaturen von 60-100_{°}C. Sowohl die Kondensationsreaktion als auch die Benzylierung der Kondensationsprodukte kann bei Temperaturen oberhalb 100_{°}C unter Druck vorgenommen werden. Man erreicht dadurch kürzere Reaktionszeiten. Die wäßrigen bzw. alkoholischen Lösungen der benzylierten Kondensationsprodukte können direkt als kationisches Kondensationsprodukt zur Nachbehandlung verwendet werden. Die Viskosität der Benzylgruppen enthaltenden kationischen Kondensationsprodukte beträgt (gemessen in 24%iger wäßriger Lösung bei einer Temperatur von 20_{°}C) mindestens 75 mPas und liegt vorzugweise in dem Bereich von 150-400 mPas.

Die Nachbehandlung der mit Reaktivfarbstoffen gefärbten Cellulose-Fasermaterialien, die gegebenenfalls in Mischung mit anderen Fasern vorliegen können, erfolgt mit einer wäßrigen Flotte diskontinuierlich in Färbeapparaten oder kontinuierlich für Kammzug in Lisseusen, oder Flächengut auf Foulards oder Breitwaschanlagen. Die diskontinuierliche Nachbehandlung der gefärbten Materialien mit den wäßrigen Flotten dauert im allgemeinen 5 bis 30 Minuten. Die kationischen Nachbehandlungsmittel werden in einer Menge von 0,1 bis 5, vorzugsweise 0,2 bis 3 Gew.-%, bezogen auf das trockene Cellulose-Fasermaterial eingesetzt. Die Nachbehandlung der zuvor gut mit Wasser ausgewaschenen Färbung mit Reaktivfarbstoffen auf Cellulose-Fasermaterialien wird bei einer Temperatur der wäßrigen Lösung von 5 bis 120_{°}C, vorzugsweise 30 bis 100_{°}C und einem pH-Wert von 4 bis 11, vorzugsweise 5 bis 8 durchgeführt. Der von dem gefärbten Material entfernte Reaktivfarbstoff, der in hydrolysierter Form vorliegt, verbleibt in der Nachbehandlungsflotte und schlägt sich nicht auf dem gefärbten und nachbehandelten Material nieder. Die erfindungsgemäß nachbehandelten mit Reaktivfarbstoffen gefärbten Cellulose-Fasermaterialien zeigen nach der erfindungsgemäßen Behandlung keine Farbaufhellungen, so daß auch bei Kombinationsfärbungen keine Farbtonverschiebungen resultieren. Man erhält auf diese Weise Färbungen, die bezüglich der Wasserechtheit den strengen Anforderungen, die an Färbungen in der Praxis gestellt werden, genügen. Nach der erfindungsgemäßen Behandlung wird das Cellulose-Fasermaterial gespült und dann getrocknet. Die Trocknungstemperatur hat keinen signifikanten Einfluß auf die Verbesserung der Naßechtheiten.

Die in den Beispielen angegebenen Teile sind Gewichtsteile, die Angaben in Prozent beziehen sich auf das Gewicht der Stoffe. Die Viskositäten wurden mit einem Rotationsviskosimeter gemessen. Als kationische Kondensationsprodukte wurden folgende Harzlösungen verwendet:

### Kondensationsprodukt 1

516 Teile Piperazin (6 Mol) in 644 Teilen Wasser wurden innerhalb von 50 Minuten mit 496,7 Teilen Epichlorhydrin versetzt. Man ließ hierbei die Reaktionstemperatur von 50 auf 88_{°}C ansteigen. Anschließend wurde das Reaktionsgemisch weitere 4 Stunden bei 90 bis 95_{°}C gehalten. Das Reaktionsprodukt hatte dann eine Viskosität von 4400 mPas (20_{°}C) und einen Chloridgehalt von 3,25 mMol/g. Es wurde mit 414 Teilen Wasser versetzt und auf Raumtemperatur gekühlt (Viskosität 270 mPas (20_{°}C)).

1750 Teile dieser Lösung wurden mit 3050 Teilen Propandiol-1,2 und 1050 Teilen Wasser versetzt, 400 Teile 50%ige Natronlauge zugegeben und dann bei 60 bis 70_{°}C 882 Teile Benzylchlorid langsam eingetragen. Nach 5stündiger Reaktionsdauer bei 80_{°}C hatte die klare Lösung einen Chloridgehalt von 1,59 mMol/g, einen pH-Wert von 3,9 und eine Viskosität von 90 mPas (20_{°}C). Der Wirkstoffgehalt der Lösung des Kondensationsproduktes 1 lag bei 21,9%. Die Viskosität einer 24%igen Lösung des Kondensationsproduktes betrug 140 mPas bei 20_{°}C. 70% der Stickstoffatome waren mit Benzylchlorid quaternisiert entsprechend 0,7 Mol Benzylchlorid pro Äquivalent Stickstoff im Piperazin.

### Kondensationsprodukt 2

1730 Teile des Piperazin-Epichlorhydrin-Kondensationsproduktes, dessen Herstellung unter Kondensationsprodukt 1 beschrieben ist, wurden mit 2560 Teilen Ethylenglykol und 440 Teilen 50%iger wäßriger Natronlauge versetzt. Bei 60 bis 80_{°}C wurden innerhalb 0,5 Stunden 882 Teile Benzylchlorid zugegeben und anschließend 5 Stunden bei 80_{°}C gehalten. Nach Abkühlen auf Raumtemperatur hatte die klare Lösung einen pH-Wert von 4,3, einen Chloridgehalt von 2,05 mMol/g und eine Viskosität von 285 mPas (20_{°}C). Der Wirkstoffgehalt betrug 27,8% an Kondensationsprodukt 2. Die Viskosität einer 24%igen Lösung des Kondensationsproduktes betrug 220 mPas bei 20_{°}C. 70% der Stickstoffatome waren mit Benzylchlorid quaternisiert entsprechend 0,7 Mol Benzylchlorid pro Äquivalent Stickstoff im Piperazin.

### Kondensationsprodukt 3

Man verfuhr wie unter Kondensationsprodukt 2 angegeben, führte jedoch die Benzylierung nicht in Ethylenglykol, sondern nach Zugabe der gleichen Menge an Diethylenglykol zu dem Piperazin-Epichlorhydrin-Kondensationsprodukt durch. Man erhielt eine klare Lösung des Kondensationsproduktes 3. Die Viskosität einer 24%igen Lösung betrug 300 mPas bei 20_{°}C. Wie beim Kondensationsprodukt 2 wurden 70% der Stickstoffatome quaternisiert.

Um die Naßechtheiten der Färbung zu testen, wurde der Bügeltest durchgeführt.

### Bügeltest

In der Praxis wird häufig der Endpunkt eines Nachwaschprozesses bei einer Reaktivfärbung in der Weise geprüft, daß man ein Stück des gefärbten noch nicht getrockneten Materials zwischen zwei angefeuchtete weiße Baumwollgewebe legt und diese "Sandwiches" bis zur Trockene bügelt.

Durch diese Behandlung wandern die nicht fixierten Farbstoffe vom gefärbten auf das weiße Material. Die Prüfmethode ist sehr empfindlich, da dabei die geringsten Mengen nicht fixierter Farbstoffe das Weißmaterial anschmutzen.

Die Färbungen wurden diesem Bügeltest unterzogen. Die "Sandwiches" wurden 2 x je 30 s bei 180_{°}C in der Bügelmaschine gepreßt (Siemens Heimbügler Spezial) und anschließend bei laufender Maschine getrocknet.

### Beispiel 1

In einem Stranggarnfärbeapparat werden 80 kg genetztes mercerisiertes Baumwollgarn in 1000 I Farbflotte, die 1,04 kg des gelben Reaktiv-Farbstoffes der Formel und 1,6 kg des roten Reaktiv-Farbstoffes der Formel in handelsüblicher Einstellung enthält, wie folgt gefärbt:

Das Färbebad wird innerhalb von 20 Min. auf 95_{°}C aufgeheizt. Nach einer Verweilzeit von 10 Min. bei 95_{°}C werden 30 kg Natriumchlorid zugesetzt und anschließend die Temperatur weitere 5 Min. bei 95_{°}C gehalten. Innerhalb von 10 Min. wird auf 80_{°}C abgekühlt. Dann werden 4 kg Soda und 2 I 44,8%ige wäßrige Natronlauge zugegeben.

Anschließend wird das Färbebad noch 30 Min. bei 80_{°}C gehalten und dann abgelassen. Gespült wird 10 Min. kalt mit Überlauf.

Danach wird zweimal 10 Min. bei 98_{°}C und einmal 10 Min. bei 70_{°}C gereinigt.

Das Garn wird sodann in 3 Teile geteilt:
a. Ein Teil des gefärbten Garns wird getrocknet und dem Bügeltest unterworfen.
b. Der zweite Teil des gefärbten Garns wird 20 Min. bei 40_{°}C mit einer wäßrigen Lösung nachbehandelt, die 2% des Kondensationsproduktes 1 (21,9%ig) enthält und einen pH-Wert von etwa 7 hat.
c. Der dritte Teil des gefärbten Garns wird gemäß der Lehre der DE-OS 2 747 358 10 Min. bei Kochtemperatur mit einer wäßrigen Lösung nachbehandelt, die 2% des Kondensationsproduktes aus 1 Mol Methyldipropylentriamin und 0,87 Mol Epichlorhydrin (21,9%ig) enthält und einen pH-Wert von etwa 7 hat.

Der Bügeltest ergab, daß das Begleitgewebe bei dem unbehandelten Garn (Probe a) stark anblutet. Durch die Behandlung c) konnte das Anbluten zwar verringert, aber nicht verhindert werden. Nur durch die Behandlung b) wurde ein Anbluten des Begleitgewebes verhindert.

### Beispiel 2

Auf einem JET-Färbeapparat werden 300 kg Baumwoll-Wirkware in 3000 I Farbflotte, die 4,5 kg des roten Reaktiv-Farbstoffes der Formel in handelsüblicher Einstellung
4,5 kg m-Nitrobenzolsulfonsaures Natrium,
180 kg Natriumchlorid und
45 kg Natriumcarbonat
enthält, 30 Min. bei 80_{°}C gefärbt.

Gespült wird 10 Min. kalt, dann 2x10 Min. bei Kochtemperatur und anschließend wird geschleudert und getrocknet. Dann wurde das Baumwollgewirke auf dem Foulard mit einer wäßrigen Lösung behandelt, die folgende Zusätze enthielt:
10 g/I des Kondensationsproduktes 2 (27,8%ig),
4 g/I eines kationischen Weichmachers (Kondensationsprodukt aus Stearinsäure und Aminoethylethanolamin) und
10 g/1 eines G₁₈-Fettalkoholoxethylates mit 80 Mol Ethylenoxid

Die Flottenaufnahme betrug 80%. Die Wirkware wurde anschließend bei 120°C getrocknet.

Der Bügeltest ergab, daß die so behandelte Wirkware im Gegensatz zur unbehandelten Ware kein Anbluten des Begleitgewebes zeigte.

### Beispiel 3

Gefärbt und nachbehandelt wurde wie im Beispiel 2 beschrieben, jedoch mit der Ausnahme, daß die 3000 I Farbflotte 4,8 kg des türkisfarbenen Farbstoffes folgender Formel in handelsüblicher Einstellung enthielt. Der Bügeltest ergab, daß ein Begleitgewebe aus Baumwoll-Kaliko nicht anblutete.

### Beispiel 4

In einem Overflow-Färbeapparat werden 75 kg gebleichtes Baumwoll-Jersey in 1200 I Färbeflotte, die 2,475 kg des scharlachfarbenen Reaktiv-Farbstoffes der Formel 0,99 kg des roten Reaktiv-Farbstoffes der Formel und 0,04 kg des blauen Reaktiv-Farbstoffes der Formel jeweils in handelsüblicher Einstellung sowie 20 g/I Soda und 80 g/I Natriumchlorid enthielt, wie folgt gefärbt: Zunächst wird 15 Min. bei 25_{°}C gefärbt, dann in 30 Min. auf 50_{°}C erwärmt, und anschließend das Färbebad 20 Min. bei dieser Temperatur gehalten. Anschließend wird in 30 Min. auf 80_{°}C aufgeheizt und in 45 Min. zu Ende gefärbt.

Gespült wird 10 Min. kalt, dann 2x10 Min. bei Kochtemperatur und anschließend einmal 10 Min. bei 50°C.

Anschließend wird die Ware 10 Min. bei 60_{°}C mit einer wäßrigen Lösung nachbehandelt, die 1,5% des Kondensationsproduktes 3 (24%ig) enthielt und einen pH-Wert von etwa 7 hatte. Bei dem anschließenden Bügeltest wurde ein ungefärbtes Begleitgewebe aus Baumwoll-Kaliko nicht angeblutet.

### Beispiel 5

Gefärbt und gespült wurde wie in Beispiel 4 beschrieben. Nachbehandelt wurde 10 Min. bei Kochtemperatur mit einer wäßrigen Lösung, die 1,5% des Kondensationsproduktes 3 (24%ig) und 1,6% (= 1 g/I) Soda calc. enthielt und einen pH-Wert von etwa 10,5 hatte.

Beim anschließenden Bügeltest wurde ein ungefärbtes Begleitgewebe aus Baumwoll-Kaliko nicht angeblutet.

### Beispiel 6

Gefärbt wurde wie in Beispiel 4 beschrieben. Das gefärbte Material wurde dann dreimal 10 Min. bei 25°C, anschließend einmal 10 Min. bei Kochtemperatur gespült und danach mit einer wäßrigen Lösung, die 1,5% des Kondensationsproduktes 3 und 1,6% Soda calc. enthielt und einen pH-Wert von etwa 10,5 hatte, nachbehandelt. In das Nachbehandlungsbad wurde bei 40_{°}C eingegangen und dann innerhalb von 20 Min. auf Kochtemperatur aufgeheizt. Der Bügeltest ergab, daß das so behandelte Baumwoll-Jersey kein Anbluten des Begleitgewebes zeigte.

### Beispiel 7

In einem Overflow-Färbeapparat werden 100 kg Baumwoll-Trikot in 2000 I Färbeflotte, die 5 kg des roten Reaktiv-Farbstoffes der Formel in handelsüblicher Einstellung sowie 70 g/I Natriumsulfat, 5 g/I Soda und 2 g/I 44,8%ige wäßrige Natronlauge enthält, zugegeben. Das Material wird 60 Min. bei 80_{°}C gefärbt, danach 10 Min. kalt, dann 2x10 Min. bei Kochtemperatur und anschließend 10 Min. bei 60_{°}C im Überlauf gespült.

Anschließend wurde der Baumwoll-Trikot in 3 Teile geteilt:
a) Ein Teil des gefärbten Baumwoll-Trikots wurde getrocknet und dem Bügeltest unterworfen.
b) Der zweite Teil des gefärbten Baumwoll-Trikots wurde 10 Min. bei Kochtemperatur mit einer wäßrigen Lösung nachbehandelt, die 2% des Kondensationsproduktes 2 (27,8%ig) enthielt und einen pH-Wert von etwa 7 hatte.
c) Der dritte Teil des gefärbten Baumwoll-Trikots wurde gemäß der Lehre der DE-OS 2 747 358 10 Minuten bei Kochtemperatur mit einer Lösung nachbehandelt, die 2% des Kondensationsproduktes aus 1 Mol Methyldipropylentriamin und 0,87 Mol Epichlorhydrin (27%ig) enthielt und einen pH-Wert von etwa 7 hatte.

Der Bügeltest ergab, daß das Begleitgewebe bei dem unbehandelten Baumwoll-Trikot (Probe a) stark anblutete. Durch die Behandlung c) konnte das Anbluten zwar verringert, aber nicht verhindert werden. Nur durch die Behandlung b) wurde ein Anbluten des Begleitgewebes verhindert.

Der Bügeltest ergibt, daß das Begleitmaterial bei dem unbehandeltem Gewebe (Probe a) und dem Gewebe, das der Behandlung b) unterworfen wurde, stark anblutet. Nur durch die Behandlung c) konnte ein Anbluten des Begleitgewebes verhindert werden.

## Patentansprüche

1. Verfahren zur Nachbehandlung von Färbungen mit Reaktivfarbstoffen auf Cellulose-Fasermaterialien wäßrigen Lösungen von Kondensationsprodukten aus Polyaminen und Epichlorhydrin, dadurch gekennzeichnet, daß man als alleiniges Nachbehandlungsmittel ein kationisches Kondensationsprodukt einsetzt, das durch Umsetzung von
a) Bis-benzylpiperazin mit
b) Ethylenchlorid, Epihalogenhydrin, Propylenchlorid, 1,3-Dichlor-2-hydroxy-propan, Bis-epoxibutan, 1,4-Dichlorbutan oder deren Gemische im Molverhältnis 1:0,5 bis 1,1 oder durch Umsetzung von
c) Piperazin, Bis-1,4-(aminopropyl)-piperazin, 1-Aminoethylpiperazin, 2-Hydroxyethylpiperazin, 1-Methylpiperazin oder deren Gemische
mit den Verbindungen gemäß (b) im Molverhältnis 1:0,5 bis 1,1 und Benzylierung der Kondensationsprodukte erhältlich ist, wobei man bei der Benzylierung pro Äquivalent Stickstoff in der Komponente (c) 0,15-1,0 Mol Benzylchlorid einsetzt.

2. Verfahren nach Anspruch 1, dadurch gekennzeichnet, daß man das Nachbehandlungsmittel (100%ig) in einer Menge von 0,1 bis 5 Gew.-%, bezogen auf die Cellulose-Fasermaterialien, einsetzt.

3. Verfahren nach den Ansprüchen 1 und 2, dadurch gekennzeichnet, daß die Nachbehandlung bei einer Temperatur der wäßrigen Lösung von 5 bis 120_{°}C und einem pH-Wert von 4 bis 11 durchgeführt wird.

4. Verfahren nach den Ansprüchen 1 bis 3, dadurch gekennzeichnet, daß man als kationisches Kondensationsprodukt ein benzyliertes Piperazin-Epichlorhydrin-Kondensationsprodukt einsetzt.

## Claims

1. A process for the after-treatment of dyeings with reactive dyes on cellulose fiber materials, using an aqueous solution of a condensate of polyamines and epichlorohydrin, wherein the sole after-treatment agent used is a cationic condensate which is obtainable by reacting
a) bisbenzylpiperazine with
b) ethylene chloride, an epihalohydrin, propylene chloride, 1.3-dichloro-2-hydroxypropane, bisepoxyb- utane or 1.4-dichlorobutane or a mixture of these, in a molar ratio of from 1:0.5 to 1:1.1,
or by reacting
c) piperazine, bis-1.4-aminopropylpiperazine, 1-aminoethylpiperazine, 2-hydroxyethylpiperazine or 1-methylpiperazine, or a mixture of these,
with a compound according to (b) in a molar ratio of from 1:0.5 to 1:1.1 and benzylating the condensate, 0.15-1.0 mole of benzyl chloride being used per equivalent of nitrogen in component (c) for the benzylation.

2. A process as claimed in claim 1, wherein the after-treatment agent (100% strength) is used in an amount of from 0.1 to 5% by weight, based on the cellulose fiber materials.

3. A process as claimed in either of claims 1 and 2, wherein the after-treatment is carried out using an aqueous solution at from 5 to 120_{°}C and a pH of from 4 to 11.

4. A process as claimed in any of claims 1 to 3, wherein the cationic condensate used is a benzylated piperazine/epichlorohydrin condensate.

## Revendications

1. Procédé pour le post-traitement de teintures avec des colorants réactifs sur des matières fibreuses cellulosiques avec des solutions aqueuses de produits de la condensation de polyamines et d'épi- chlorhydrine, caractérisé en ce que, comme produit de post-traitement unique, on utilise un produit de condensation cationique, obtenu soit par la réaction de
a) la bis-benzyl-pipérazine et
b) le chlorure d'éthylène, une épihalohydrine, le chlorure de propylène, le dichloro-1,3 hydroxy-2 propane, le bis-époxybutane ou le dichloro-1,4 butane ou un mélange de ceux-ci dans des proportions molaires dans un rapport de 1:0,5 à 1:1,1; soit par la réaction de
c) la pipérazine, la bis-1,4-(aminopropyl)-pipérazine, la 1-aminoéthyl-pipérazine, la 2-hydroxyéthyl-pipérazine ou la méthyl-1 pipérazine ou un mélange de celles-ci
avec les composés énumérés sub (b) dans des proportions molaires dans un rapport de 1:0,5 à 1:1,1, suivie de la benzylation des produits de condensation, cette benzylation étant réalisée en employant par équivalent d'azote dans la composante (c) entre 0,15 et 1,0 mole de chlorure de benzyle.

2. Procédé suivant la revendication 1, caractérisé en ce que le produit de post-traitement (calculé à 100%) est mis en oeuvre à raison de 0,1 à 5% en poids par rapport à la matière fibreuse cellulosique.

3. Procédé suivant les revendications 1 et 2, caractérisé en ce que le post-traitement est réalisé avec une solution aqueuse d'un pH de 4 à 11 et d'une température comprise entre 5 et 120_{°}C.

4. Procédé suivant les revendications 1 à 3, caractérisé en ce que le produit de condensation cationique utilisé est un produit benzylé de la condensation de l'épichlorhydrine et de la pipérazine.
